# EUROPÄISCHE PATENTSCHRIFT

(11) **EP 0 108 883 B1**
(45) Veröffentlichungstag und Bekanntmachung des Hinweises auf die Patenterteilung: **21.12.1988**
(21) Anmeldenummer: 83108957.8
(22) Anmeldetag: 10.09.1983
(51) Int. Cl.: B41N 3/08

(54) **Verfahren zur Vermeidung von Korrosion an Druckmaschinenzylindern**
Process for corrosion inhibition of printing machine cylinders
Procédé pour empêcher la corrosion des cylindres pour machines d'impression

(30) Priorität: 13.11.1982 DE 3242104
(43) Veröffentlichungstag der Anmeldung: 23.05.1984
(73) Patentinhaber: M.A.N.-ROLAND Druckmaschinen Aktiengesellschaft, 63012 Offenbach (DE)
(72) Erfinder: Sondergeld, Werner, Dr.-Ing., D-6050 Offenbach/Main (DE)
(74) Vertreter: Marek, Joachim, Dipl.-Ing.

(56) Entgegenhaltungen:
- FR-A- 2 136 447
- GB-A- 345 263
- CORROSION, Band 32, Nr. 11, November 1976, Seiten 438-442, Houston, Texas, US; W.D. JEFFERS et al.: "Effect of oxygen on the electrochemical and corrosion behavior of rotating nickel disks in H2SO4"

## Beschreibung

Die Erfindung betrifft eine Verbindung der Formel 1 H-Benzotriazol.

Das Flachdruckverfahren beruht auf den unterschiedlichen Benetzungseigenschaften von Druckfarbe und Feuchtwasser. Dabei wirken sich Einflußgrößen aus den unterschiedlichsten Problembereichen, wie z. B. unterschiedlichen Feuchtwerken, Druckplatten, Bedruckstoffen sowie Farben sich auf den Druckprozeß aus. Es sind die unterschiedlichsten Feuchtwasserzusätze bekannt. Der richtige Einsatz der Feuchtwasserzusätze bedeutet eine Verbesserung der Wirtschaftlichkeit.

Durch die DE-PS 599 435 ist es bekannt, durch Farbzusätze wie Diammoniumphosphat die Oxydation und Korrosion einer Zinkdruckplatte zu verhindern und diese Platte damit für die Verwendung im Trockenflachdruck geeignet zu machen. Ebenso ist es durch die DE-PS 653 204 bekannt, dem Feuchtmittel für Metallflachdruckformen Ammoniumnitrat und Ammoniumphosphat zuzufügen.

Weiterhin ist es durch die DE-OS 2 914 255 bekannt, die Oberflächen von bogenführenden Zylindern zum Schutz vor den schädlichen Einflüssen der zum Drucken und Reinigen angewendeten Stoffe zu beschichten.

Die Schwierigkeiten und Nachteile bei Verwendung von Feuchtwasser werden in der DE-PS 653 204 aufgezeigt.

Inhibitoren zur Verlangsamung der Korrossionsgeschwindigkeit von Metallen sind bekannt. So ist in der Zeitschrift Metalloberfläche 33 (1979), Seite 112 der Zusatz Dicyandiamid = Cyanguanidin (C₂H₄N₄) als guter Inhibitor für Stahl, Aluminium und Nickel beschrieben. Die Verwendung dieses Inhibitors hat sich aber für das vorliegende Problem nicht bewährt.

In der Zeitschrift « Corrosion •, Vol. 32, Nr. 11, Nov. 76, wurde der Stoff Benzotriazol als Korrosionsinhibitor für Nickel und Nickeleisenlegierung untersucht. Die Untersuchungen wurden in 1 N H₂S0₄ (pH 0,3) durchgeführt.

Weiterhin ist es aus Ullmann's Encyklopädie der technischen Chemie, 4. Auflage, Band 10, Seite 125 bekannt, Benzotriazol gelegentlich als Korrosionsinhibitor zu verwenden.

Ausgehend von diesem Stand der Dinge liegt der Erfindung die Aufgabe zugrunde, ein Verfahren zu finden, durch das die bei Offsetdruckmaschinen auftretenden Korrosionserscheinungen vor allem an den Zylindern verhindert wird. Insbesondere soll eine Möglichkeit gefunden werden, die Korrosion von vernickelten Zylindern zu verhindern.

Die Lösung der gestellten Aufgabe wird erfindungsgemäß dadurch erreicht, daß die Verbindung 1 H-Benzotriazol verwendet wird. Besonders wirksam hat sich der Zusatz von 1 H-Benzotriazol zum Schutz von vernickelten Zylinderoberflächen erwiesen. Überraschenderweise ist der Korrosionsschutz bei einem pH-Wert von 5,5 und größer vollständig. Dies ist aber gerade ein PH-Wert, der bevorzugt für Feuchtmittel in der Praxis des Offsetdruckes eingestellt wird.

Die vorteilhafte Wirkung des 1H-Benzotriazol als Zusatz tritt auch bei einem pH-Wert kleiner als 5,0 auf, hierbei ergibt sich eine Verminderung der Korrosion an den vernickelten Oberflächen der Druckmaschine um einen Faktor 7. Bei Gußoberflächen ergibt sich bei pH 5,5 eine Verminderung der Korrosion um 20 %.

Der Zusatz, bzw. Inhibitor 1 H-Benzotriazol zeigt in besonders vorteilhafter Weise keine Nebenwirkungen auf die Eigenschaften und Funktion der Druckplatte, sowie auf die Verdruckbarkeit und Trocknung der Druckfarbe.

Ebenso hat der Inhibitor keine schädlichen Einflüsse auf das Druckpapier. 1 H-Benzotriazol ist farblos und verändert die vorliegende Farbe des Druckpapieres nicht.

Weiterhin beeinträchtigt der Inhibitor nicht die anderen Komponenten des Feuchtmittels und deren Wirkungen. Komponenten sind z. B. Puffersystem, Mittel zur Reduzierung der Oberflächenspannung, sowie antimikrobielle Zusätze. Gerade bei der Inbetriebnahme von großen Offsetdruckmaschinen mit zentraler Feuchtwasserversorgung hat sich gezeigt, daß Feuchtwasserzusätze antimikrobiell wirken müssen, d. h. das Feuchtwasser konservieren, denn Feuchtwasser sind allgemein gute Nährböden für Mikroorganismen.

Weitere Vorteile und wesentliche Merkmale der Erfindung gehen aus den Unteransprüchen und der beigefügten Beschreibung in Verbindung mit den schematisch dargestellten Ausführungsbeispielen hervor.

Es zeigen :
Fig. 1 einen Detailausschnitt eines Feuchtwerkes innerhalb einer Druckmaschine,
Fig. 2 eine Seitenansicht der gesamten Druckmaschine mit der Anordnung der Zylinder und Farb- und Feuchtwerken.

Fig. 1 zeigt ein Feuchtwerk 1 mit einem Wasserkasten 2 im Bereich eines Plattenzylinders 3. Der Plattenzylinder 3 weist eine,Oberfläche 4.1 auf, an der eine Druckplatte anliegt. In Achsenmittellage des Plattenzylinders 3 ist der Wasserkasten 2 angeordnet. Vom Wasserkasten 2 führen Vor- 8 und Rücklaufleitungen 9 zu einem Dosier- und Temperiervorlagebehälter 6, der über ein Einlaßventil 13 befüllt wird. Eine Pumpe 10 dosiert die Flüssigkeit vom Vorlagebehälter 6 in den Wasserkasten 2. Der Zulauf der Flüssigkeit über das Einlaßventil 13 erfolgt aus einem Wasservorlagebehälter 5. Eine Wasserleitung 14 füllt je nach Bedarf den Wasservorlagebehälter 5.

In Fig. 2 ist die Anordnung der Feuchtwerke 1 und 1.1 innerhalb einer Druckmaschine 18 dargestellt. Die Flüssigkeit gelangt z. B. vom Feuchtwerk 1 über den Plattenzylinder 3 auf einen Gummizylinder 16 und weiter von diesem auf den Druckzylinder 17.

Eine Oberfläche 4 des Druckzylinders 17 kann je nach Oberflächenveredelung z. B. vernickelt sein. Die Flüssigkeitsübertragung auf den Druckzylinder 17 erfolgt aus dem Feuchtwerk 1.1. Hier gelangt die Flüssigkeit über einen Plattenzylinder 3.1. Von diesem gelangt die Flüssigkeit von unten her über einen Gummizylinder 16.1 zu dem Druckzylinder 17 und ermöglicht damit die oben genannte Korrosionsbildung.

### Bezugszeichenliste

1 Feuchtwerk
1.1 Feuchtwerk
2 Wasserkasten
3 Plattenzylinder
3.1 Plattenzylinder
4 Oberfläche
4.1 oberer Plattenzylinder
5 Wasservorlagebehälter
6 Dosier- und Temperierbehälter
8 Vorlagebehälter
9 Rücklaufleitung
10 Pumpe
12 Kühlschlange
13 Einlaßventil
14 Wasserleitung
15 Schwimmer
16 Gummizylinder
16.1 Gummizylinder
17 Druckzylinder
18 Druckmaschine

## Patentansprüche

1. Verwendung von 1 H-Benzotriazol als Zusatz für das beim Flachdruckverfahren verwendete Feuchtmittel zum Zwecke des Schutzes von Zylinderoberflächen aus Nickel vor Korrosion.

2. Verwendung nach Anspruch 1. dadurch gekennzeichnet, daß dem Feuchtmittel zwischen 0,5-5 g 1 H-Benzotriazol auf ca. 10 Liter Feuchtmittel beigemischt ist.

3. Verwendung nach Anspruch 2, dadurch gekennzeichnet, daß das Feuchtmittel während des Druckens einen pH-Wert größer als 5,0 aufweist.

## Claims

1. Use of 1H-benzotriazole as an additive for the damping agent isued in planographic printing processes with the object of protecting cylinder surfaces of nickel from corrosion.

2. Use according to Claim 1, characterised in that mixed into the damping agent is between 0.5 to 5 g 1 H-benzotriazole to ca. 10 litres damping agent.

3. Use according to Claim 2, characterised in that the damping agent has during printing a pH value greater than 5.0.

## Revendications

1. Utilisation de benzotriazole 1H comme adjuvant pour l'agent de mouillage utilisé dans le procédé d'impression à plat, afin de protéger de la corrosion les surfaces de cylindre en nickel.

2. Utilisation selon revendication 1, caractérisée en ce que Je benzotriazole 1 H est ajouté à l'agent mouillant dans une proportion située entre 0,5 et 5 g pour 10 litres d'agent mouillant.

3. Utilisation selon revendication 2, caractérisée en ce que l'agent mouillant a une valeur pH supérieure à 5,0 pendant l'impression.
